# FASCICULE DE BREVET EUROPEEN

(11) **EP 0 091 352 B1**
(45) Date de publication et mention de la délivrance du brevet: **02.11.1988**
(21) Numéro de dépôt: 83400635.5
(22) Date de dépôt: 25.03.1983
(51) Int. Cl.: H01P 11/00

(54) **Procédé de fabrication d'un guide d'onde pour émetteur-récepteur d'ondes électro-magnétiques, et guide d'onde obtenu par ce procédé**
Verfahren zur Herstellung eines Hohlleiters für Sende-Empfangsgerät von elektromagnetischen Wellen und verfahrensmässig hergestellter Hohlleiter
Manufacturing method of a wave-guide for an emitting-receiving apparatus of electromagnetic waves, and wave guide manufactured by this method

(30) Priorité: 06.04.1982 FR 8205968
(43) Date de publication de la demande: 12.10.1983
(73) Titulaire: ALCATEL THOMSON FAISCEAUX HERTZIENS, 92300 Levallois-Perret Cédex (FR)
(72) Inventeur: Beau, Christian, F-75379 Paris Cedex 08 (FR); Ormières, André, F-75379 Paris Cedex 08 (FR); Gueuret, Raymond, F-75379 Paris Cedex 08 (FR); Cuvier, Pierre-Louis, F-75379 Paris Cedex 08 (FR)
(74) Mandataire: Weinmiller, Jürgen

(56) Documents cités:
- EP-A- 0 018 885
- FR-A- 1 462 893

## Description

La présente invention concerne un guide d'onde pour émetteur-récepteur d'ondes électomagnétiques fonctionnant dans la gamme des hyperfréquences et le procédé de fabrication d'un tel guide d'onde.

Un guide d'onde électromagnétique est constitué par un milieu diélectrique, en général de l'air, entouré par une enveloppe métallique de section généralement circulaire ou rectangulaire.

Les guides d'onde sont souvent utilisés dans le domaine des ondes électromagnétiques dites hyperfréquences pour assurer la liaison entre l'antenne d'émission ou l'antenne de réception et l'étage amplificateur de l'émetteur ou du récepteur. Les structures de ces guides d'ondes sont très diverses, certains guides d'ondes ont une enveloppe métallique en acier inoxydable ou en laiton et sont argentés intérieurement, d'autres ont une enveloppe métallique intérieure conductrice des ondes hyperfréquences, recouverte extérieurement par une matière isolante pour isoler thermiquement l'enveloppe métallique intérieure du milieu extérieur.

Le choix d'une structure dépend du problème de transmission qui est à résoudre. Dans le cas par exemple d'une réception d'ondes électromagnétiques provenant de satellites ou plus généralement de signaux provenant de l'espace, les guides d'ondes isolés thermiquement sont préférés à ceux qui n'ont pas cette caractéristique, car dans ce cas, le concepteur cherche à réaliser une isolation thermique la plus parfaite possible entre l'air ambiant et l'amplificateur à faible bruit qui reçoit les signaux de l'antenne par l'intermédiaire du guide d'onde de réception.

Un problème se pose cependant pour l'utilisation des guides d'ondes isolés thermiquement par une gaine isolante extérieure lorsque l'amplificateur à faible bruit du récepteur est un amplificateur paramétrique dont l'enceinte est maintenue à une température basse, de l'ordre de -20° C.

On constate en effet, dans ce cas, que les calories du milieu extérieur sont transportées à l'intérieur de l'enceinte par la partie métallique du guide intérieur à la gaine isolante. L'épaisseur relativement importante (2 mm) de la partie métallique contribue à une résistance thermique de celle-ci qui est faible. Dans ces conditions, des variations brutales de température du milieu extérieur provoquent quasi instantanément les mêmes variations de température à l'intérieur de l'enceinte et par voie de conséquence font apparaître à la sortie de l'amplificateur paramétrique un niveau de bruit correspondant important. Comme ces perturbations peuvent être difficilement absorbées par les groupes de régulation de température de l'enceinte qui ont des temps de réponse trop importants, on a cherché à augmenter la résistance thermique de la partie métallique interne du guide d'onde en ramenant l'épaisseur des parois à quelques dizaines de micron. Une structure connue de ces guides d'ondes est constituée par des tuyaux rigides en matière plastique, séparés en deux parties dans le sens de leur longueur et dont la partie interne est métallisée pour permettre la propagation des ondes électromagnétiques.

Malheureusement la propagation des ondes électromagnétiques dans ce type de guides d'ondes ne s'effectue pas correctement car les procédés de moulage, de métallisation et de collage pour assembler les deux parties du guide d'onde ne permettent pas d'obtenir une géométrie et un état de surface satisfaisants. En effet, le moulage de la matière plastique laisse des angles de dépouille qui font que la section du guide d'onde n'est pas constante sur toute sa longueur, la métallisation de la matière plastique est délicate et le collage des deux parties du guide provoque des discontinuités de surface.

Le but de l'invention est de pallier les inconvénients précités à l'aide d'un guide d'onde électromagnétique ayant une enveloppe métallique recouverte d'une matière thermiquement isolante et dont l'épaisseur ne dépasse pas quelques dizaines de microns. Grâce à l'invention, la résistance thermique du guide d'onde ainsi obtenu est satisfaisante pour ne pas augmenter le niveau du bruit des amplificateurs paramétriques de réception. La géométrie du guide d'onde obtenu est également satisfaisante pour permettre une transmission correcte des ondes électromagnétiques.

Le document EP-A-18 885 décrit un procédé permettant de fabriquer en une seule fois, par électroformage, une cavité et les pièces intégrantes qu'elle contient. Dans ce procédé on dépose successivement sur un noyau, dont la surface externe reproduit la surface interne de la cavité à réaliser et dans lequel sont creusés des trous correspondant aux pièces intégrantes à réaliser dans la cavité, une sous-couche d'adhérence, une sous-couche conductrice en haute fréquence, et une couche de cuivre, le noyau étant alors dégagé de la cavité par simple extraction pour les éléments dont la position et la forme le permettent, par dissolution pour les autres éléments.

Le document FR-A-1 462 893 décrit un procédé de fabrication de pièces et d'ensembles à parois multiples et à canaux, notamment de guides d'ondes, consistant à former par galvanoplastie le dépôt de métaux sur les surfaces métalliques non isolées de mandrins, à envelopper la couche ainsi formée d'une matière plastique et à retirer mécaniquement les mandrins de la pièce finie.

L'invention a pour objet un guide d'onde pour amplificateur paramétrique comportant une enveloppe métallique pour le guidage des ondes électromagnétiques constituée d'une couche d'argent (8) entourée d'une couche de cuivre (11), caractérisé en ce qu'il comprend deux brides (9, 10) reliées entre elles par l'enveloppe métallique, et qui sont maintenues en position par la couche de cuivre (11) dont l'épaisseur est de l'ordre de 40 microns, l'épaisseur de la couche d'argent (8) n'excédant pas 7 microns et en ce que la couche de cuivre (11) est entourée d'une couche d'enrobage (12) en matière plastique, thermiquement isolante placée dans l'espace situé entre les deux brides (9, 10).

L'invention a également pour objet un procédé de fabrication d'un guide d'onde consistant à réaliser un noyau métallique (1) d'électroformage en alliage léger dont les dimensions extérieures correspondent sensiblement aux dimensions internes dudit guide d'onde à réaliser, à déposer par voie électrolytique une fine couche de laiton sur la surface dudit noyau, à déposer par voie électrolytique ladite couche d'argent (8) au-dessus de la couche de laiton (7) puis ladite couche de cuivre (11) au-dessus de la couche d'argent (8), à dissoudre le noyau d'électro-formage (1) et la couche de laiton (7) de manière à faire apparaître la couche d'argent (8), caractérisé en ce que, préalablement à la dissolution du noyau (1) et de la couche de laiton, on recouvre ladite couche de cuivre (11) de ladite couche d'enrobage (12).

D'autres caractéristiques et avantages de l'invention apparaîtront au cours de la description faite au regard des dessins annexés donnés uniquement à titre d'exemple et dans lesquels les figures la à 1g illustrent les différentes étapes du procédé selon l'invention.

Le noyau d'électro-formage utilisé est représenté à la figure 1a, il se compose d'un corps allongé 1 en alliage léger d'aluminium du type AU4G renfermant 4 % de cuivre et 1 % de magnésium. Dans une première étape, le noyau 1 est usiné de manière à présenter une section constante rectangulaire ou circulaire correspondant à la forme du guide d'onde souhaité et dont les dimensions sont à peu près celles intérieures de l'enveloppe du guide d'onde à réaliser. Le noyau 1 est éventuellement percé d'un trou 2 le traversant sur toute sa longueur. Les extrémités du noyau sont formées par deux faces planes 3 et 4 perpendiculaires à l'axe longitudinal du noyau.

Dans une deuxième étape représentée à la figure 1b des plaques en matière plastique sont appliquées sur les faces d'extrémités 3 et 4 du noyau 1 pour les préserver de l'attaque des agents chimiques utilisés dans la suite du procédé.

Dans une troisième étape représentée à la figure 1 une première couche 7 de laiton, d'environ 2 microns, est déposée par voie électrochimique sur le noyau 1. Cette opération est effectuée après avoir au préalable constitué sur le noyau 1 une couche d'adhérence de zinc, obtenue par exemple par immersion du noyau 1 dans un bain à 25°C, de soude OHNA à 450g par litre, d'oxyde de zinc ZnO à 50g par litre et de chlorure de fer à 1g par litre.

Le dépôt du laiton pourra être obtenu en utilisant un électrolyte composé de cyanure de cuivre CN CU à 52g/litre, de cyanure de zync CN₂Zn à 12g/litre, de cyanure de sodium CN Na à 85g/litre, de carbonate de sodium C0₃ Na₂ à 30g/litre, de chlorure d'amoniac NH₄ CI à 28g/litre et de cyanure libre à 5g/litre.

Après le dépôt de la couche de laiton, la quatrième étape du procédé représentée à la figure 1d consiste à déposer une couche d'argent 8 d'environ 7 microns d'épaisseur. Ce dépôt est effectué par voie électrolytique en utilisant un électrolyte à 20°C constitué par exemple par un sel d'argent Ag(CN)₂K à 55g/litre, du cyanure de potassium CNK à 125g/litre, du carbonate de potassium à 20g/litre.

Après le dépôt de la couche d'argent, la cinquième etape du procédé représenté à la figure le consiste à positionner deux brides de laiton 9 et 10 sur la couche d'argent précédemment obtenue, chacune étant en contact avec les plaques de protection 5 et 6 et à les rendre solidaires de la couche d'argent par un dépôt électrolytique d'une couche de cuivre au-dessus de la couche d'argent, de 40 microns environ d'épaisseur.

On pourra utiliser comme électrolyte pour effectuer le dépôt du cuivre une solution composée de sulfate de cuivre S0₄ Cu à 100g/litre, d'acide sulfirique H₂ S0₄ à 180g/litre, et de chlore à 0,05g/litre.

A la sixième étape, représentée à la figure 1f, les plaques 5 et 6 de protection sont retirées et l'espace entre les brides 9 et 10 est rempli par une matière plastique thermiquement isolante 12 constituée, par exemple, d'une résine en polyuréthane dont l'épaisseur doit être déterminée, suivant les applications, en fonction de l'isolement thermique recherché.

Enfin, lorsque la polymérisation de la résine est terminée, l'étape finale du procédé, représentée à la figure 1g, consiste à dissoudre le noyau 1 à l'aide d'une première solution constituée, par exemple, par de la soude caustique OH NA à 100g/litre, à la température de 70° C puis à éliminer la couche de laiton 7 à l'aide d'une solution, composée d'acide sulfurique H₂ S0₄ à 75% et d'acide nitrique HN0₃ à 25 % pour faire apparaître la couche d'argent 8. On pourra à la fin de cette étape procéder à une argenture supplémentaire de la couche d'argent de façon à améliorer l'état de surface de la couche métallique servant à la propagation des ondes électromagnétiques.

Le guide d'onde obtenu par le procédé qui vient d'être décrit est représenté à la figure 1 g, il est constitué par deux brides 9 et 10, une enveloppe métallique, servant à la propagation de l'onde électromagnetique, relie les deux brides 9 et 10 et est constituée par une couche d'argent 8 ayant à peu près 2 microns d'épaisseur et par une couche de cuivre ayant à peu près 5 microns d'épaisseur entourant la couche d'argent pour maintenir en place les deux brides. L'espace entre les deux brides 9 et 10 est rempli par la matière plastique 12 qui assure à la fois l'isolation thermique recherchée et la rigidité du guide d'onde ainsi constitué.

Bien que les principes de la présente invention aient été décrits ci-dessus en relation avec un exemple particulier de réalisation, il faut comprendre que la description n'a été faite qu'à titre d'exemple et ne limite pas la portée de l'invention.

## Revendications

1. Guide d'onde pour émetteur-récepteur d'ondes magnétiques comportant une enveloppe métallique pour le guidage des ondes électromagnétiques constituée d'une couche d'argent (8) entourée d'une couche de cuivre (11), caractérsé en ce qu'il comprend deux brides (9,10) reliées entre elles par l'enveloppe métallique, et qui sont maintenues en position par la couche de cuivre (11) dont l'épaisseur est de l'ordre de 40 microns, l'épaisseur de la couche d'argent (8) n'excédant pas 7 microns et en ce que la couche de cuivre (11) est entourée d'une couche d'enrobage (12) en matière plastique, thermiquement isolante placée dans l'espace situé entre les deux brides (9, 10).

2. Procédé de fabrication d'un guide d'onde selon la revendication 1, consistant à réaliser un noyau métallique (1) d'électro-formage en alliage léger dont les dimensions extérieures correspondent sensiblement aux dimensions internes dudit guide d'onde à réaliser, à déposer par voie électrolytique une fine couche de laiton sur la surface dudit noyau, à déposer par voie électrolytique ladite couche d'argent (8) au-dessus de la couche de laiton (7) puis ladite couche de cuivre (11) au-dessus de la couche d'argent (8), à dissoudre le noyau d'électroformage (1) et la couche de laiton (7) de manière à faire apparaître la couche d'argent (8), caractérisé en ce que, préalablement à la dissolution du noyau (1) et de la couche de laiton, on recouvre ladite couche de cuivre (11) de ladite couche d'enrobage (12).

3. Procédé selon la revendication 2, caractérisé en ce que le noyau d'électro-formage (1) est constitué par un corps allongé en alliage léger d'aluminium.

4. Procédé selon la revendication 3, caractérisé en ce que l'alliage léger en aluminium renferme 4 % de cuivre et 1 % de magnésium.

5. Procédé selon l'une quelconque des revendications 2 à 4, caractérisé en ce que le dépôt de la couche de laiton (7) est effectué après avoir déposé au préalable une couche d'adhérence de zinc.

6. Procédé selon la revendication 5, caractérisé en ce que le dépôt de la couche de zinc est obtenue par voie chimique par immersion du noyau dans un bain composé de soude caustique à 450g/litre, d'oxyde de zinc à 50g/litre et de chlorure de fer à 1 g/litre.

7. Procédé selon l'une des revendications 2 à 6, caractérisé en ce que le dépôt du laiton est obtenu en utilisant un électrolyte composé de cyanure de cuivre à 52g/litre, de cyanure de zinc à 12g/litre, de cyanure de sodium à 85g/litre, de carbonate de sodium à 30g/litre, de chlorure d'ammoniac à 28g/litre et de cyanure libre à 5g/litre.

8. Procédé selon l'une des revendications 2 à 7, caractérisé en ce que le dépôt de la couche d'argent (8) est effectué en utilisant un électrolyte constitué par un sel d'argent, du cyanure de potassium et du carbonate de potassium.

9. Procédé selon l'une des revendications 2 à 8, caractérisé en ce que le dépôt de la couche de cuivre (11) a lieu en utilisant un électrolyte composé de sulfate de cuivre à 100g/litre, d'acide sulfurique à 180g/litre et de chlore à 0,05g/litre.

10. Procédé selon l'une des revendications 2 à 9, caractérisé en ce que le noyau d'électroformage (1) est dissous à l'aide d'une solution constituée par de la soude caustique à 100g/litre, et à la température de 70° C.

11. Procédé selon l'une des revendications 12 à 10, caractérisé en ce que la couche de laiton (7) est dissoute à l'aide d'une solution composée d'acide sulfurique à 75 % et d'acide nitrique à 25 %^{.}

## Patentansprüche

1. Hohlleiter für einen Sender-Empfänger von magnetischen Wellen, mit einer metallischen Hülle zur Führung der elektromagnetischen Wellen, bestehend aus einer Silberschicht (8), die von einer Kupferschicht (11) umgeben ist, dadurch gekennzeichnet, daßer zwei Flansche (9, 10) besitzt, die miteinander über die metallische Hülle verbunden sind und die durch die Kupferschicht (11), deren Dicke in der Größenordnung von 40 µm liegt, in Position gehalten werden, während die Dicke der Silberschicht (8) 7 jim nicht übersteigt, und daß die Kupferschicht (11) von einer Hüllschicht (12) aus Kunststoff umgeben ist, die wärmeisolierend wirkt und im Zwischenraum zwischen den beiden Flanschen (9, 10) sitzt.

2. Verfahren zur Herstellung eines Hohlleiters nach Anspruch 1, demgemäß ein metallischer Kern (1) durch Elektroformierung aus einer Leichtmetallegierung erzeugt wird, dessen Außenabmessungen denen des herzustellenden Hohlleiters entsprechen, dann auf elektrolytischem Weg eine dünne Messingschicht auf die Oberfläche dieses Kerns aufgebracht wird, dann auf elektrolytischem Weg die Silberschicht (8) auf die Messingschicht (7) und dann die Kupferschicht (11) auf die Silberschicht (8) aufgebracht wird, dann der elektroformierte Kern (1) und die Messingschicht (7) aufgelöst werden, so daß die Silberschicht (8) zutagetritt, dadurch gekennzeichnet, daß vor der Auflösung des Kerns (1) und der Messingschicht die Kupferschicht (11) mit der Hüllschicht (12) umgeben wird.

3. Verfahren nach Anspruch 2, dadurch gekennzeichnet, daß der elektroformierte Kern (1) aus einem länglichen Körper einer leichten Aluminiumlegierung besteht.

4. Verfahren nach Anspruch 3, dadurch gekennzeichnet, daß die leichte Aluminiumlegierung 4 % Kupfer und 1 % Magnesium enthält.

5. Verfahren nach einem beliebigen der Ansprüche 2 bis 4, dadurch gekennzeichnet, daß die Messingschicht (7) aufgebracht wird, nachdem vorher eine Haftschicht aus Zink aufgebracht wurde.

6. Verfahren nach Anspruch 5, dadurch gekennzeichnet, daß die Zinkschicht auf chemischem Weg durch Eintauchen des Kerns in ein Bad aufgebracht wird, das aus 450 g/l Beizsoda, 50 g/l Zinkoxid und 1 g/I Eisenchlorid zusammengesetzt ist.

7. Verfahren nach einem der Ansprüche 2 bis 6, dadurch gekennzeichnet, daß zum Aufbringen der Messingschicht ein Elektrolyt verwendet wird, der aus 52 g/1 Kupferzyanid, 12 g/l Zinkzyanid, 85 g/1 Natriumzyanid, 30 g/I Natriumcarbonat, 28 g/1 Ammoniakchlorid und 5 g/I freiem Zyanid zusammengesetzt ist.

8. Verfahren nach einem der Ansprüche 2 bis 7, dadurch gekennzeichnet, daß die Silberschicht (8) unter Verwendung eines Elektrolyten aufgebracht wird, der aus einem Silbersalz, Kaliumzyanid und Kaliumcarbonat besteht.

9. Verfahren nach einem der Ansprüche 2 bis 8, dadurch gekennzeichnet, daß die Kupferschicht (11) unter Verwendung eines Elektrolyten aufgebracht wird, der aus 100 g/I Kupfersulfat, 180 g/I Schwefelsäure und 0,05 g/I Chlor zusammengesetzt ist.

10. Verfahren nach einem der Ansprüche 2 bis 9, dadurch gekennzeichnet, daß der elektroformierte Kern (1) mithilfe einer Lösung aufgelöst wird, die aus 100 g/I Beizsoda besteht, wobei die Auflösung bei einer Temperatur von 70°C erfolgt.

11. Verfahren nach einem der Ansprüche 2 bis 10, dadurch gekennzeichnet, daß die Messingschicht (7) mithilfe einer Lösung aufgelöst wird, die aus 75 % Schwefelsäure und 25 % Salpetersäure zusammengesetzt ist.

## Claims

1. A waveguide for a transmitter-receiver of magnetic waves comprising a metallic envelope for guiding the electromagnetic waves, constituted by a silver layer (8) surrounded by a copper layer (11), characterized in that it comprises two flanges (9, 10) which are interconnected by the metallic envelope and which are maintained in position by the copper layer (11), the thickness of which is about 40 µm, whereas the thickness of the silver layer (8) does not exceed 7 µm, and that the copper layer (11) is surrounded by a sheath layer (12) made of plastic and thermally insulating material located in the interspace between the two flanges (9, 10).

2. A method for manufacturing a waveguide according to claim 1, consisting in realising a metallic light alloy core by electroforming, the outer dimensions of which correspond substantially to the inner dimensions of said waveguide to be manufactured, to deposit by electrolytical means a thin brass layer on the surface of that core, to deposit by electrolytical means said silver layer (8) onto the brass layer (7), then said copper layer (11) onto the silver layer (8), to dissolve the electroformed core (1) and the brass layer (7) such that the silver layer (8) appears, characterized in that prior to dissolving the core (1) and the brass layer, said copper layer (11) is covered by said sheath layer (12).

3. A method according to claim 2, characterized in that the electroformed core (1) is constituted by an elongated body of light aluminium alloy.

4. A method according to claim 3, characterized in that the light aluminium alloy includes 4 % of copper and 1 % of magnesium.

5. A method according to any one of claims 2 to 4, characterized in that the brass layer (7) is deposited after having first deposited an adhesion layer made of zinc.

6. A method according to claim 5, characterized in that the zinc layer is deposited chemically by dipping the core into a bath composed of 450 g/I of caustic soda, of 50 g/l of zinc oxide, of 1 g/I of iron chloride.

7. A method according to one of claims 2 to 6, characterized in that the brass is deposited by using an electrolyte composed of 52 g/I of copper cyanide, 12 g/I of zinc cyanide, 85 g/l of sodium cyanide, 30 g/I of sodium carbonate, 28 g/I ammonia chloride and 5 g/I free cyanide.

8. A method according to one of claims 2 to 7, characterized in that the silver layer (8) is deposited by using an electrolyte constituted by a silver salt, potassium cyanide and potassium carbonate.

9. A method according to one of claims 2 to 8, characterized in that the copper layer (11) is deposited by using an electrolyte composed of 100 g/I copper sulfate, 180 g/i sulfuric acid and 0,05 g/I chlorine.

10. A method according to one of claims 2 to 9, characterized in that the electroformed core (1) is dissolved by means of a solution constituted by 100 g/I of caustic soda, and at the temperature of 70° C.

11. A method according to one of claims 2 to 10, characterized in that the brass layer (7) is dissolved by means of a solution composed of 75 % sulfuric acid and 25 % nitric acid.
